# FASCICULE DE BREVET EUROPEEN

(11) **EP 0 011 811 B1**
(45) Date de publication et mention de la délivrance du brevet: **01.12.1982**
(21) Numéro de dépôt: 79104609.7
(22) Date de dépôt: 20.11.1979
(51) Int. Cl.: H01B 1/02, H01B 7/28, B21C 1/00

(54) **Pièce conductrice électrique à isolation résistant à des températures supérieures à 250 Grad C et procédé de fabrication de celle-ci**
Elektrischer Leiter mit einer gegenüber einer Temperatur über 250 Grad C beständigen Isolation und Verfahren zur Herstellung dieses Leiters
Electrical conductor with insulation resistant to temperatures greater than 250 Grad C and method of making the same

(30) Priorité: 24.11.1978 FR 7833182
(43) Date de publication de la demande: 11.06.1980
(73) Titulaire: ALSTHOM-ATLANTIQUE Société anonyme dite:, F-75784 Paris Cédex 16 (FR)
(72) Inventeur: Anton, Alain, F-69970 Chaponnay (FR)
(74) Mandataire: Weinmiller, Jürgen

## Description

La présente Invention concerne une pièce conductrice électrique à isolation résistant à des températures supérieures à 250°C, et un procédé de fabrication d'une telle pièce conductrice, et notamment un conducteur électrique de ce genre et son procédé de fabrication.

On a déjà proposé des conducteurs électriques devant résister à des températures élevées, constitués par des fils d'un métal bon conducteur, généralement le cuivre, munis d'un revêtement de nickel ou d'or, par exemple, sur lequel est appliqué un émail d'une résine synthétique résistant à la chaleur. Lorsque le conducteur est en cuivre non revêtu d'un autre métai, les émaux isolants étant souvent partiellement poreux à l'air, il se forme sur le cuivre à partir de 250°C une couche d'oxyde qui réduit considérablement l'adhérence de l'émail sur le conducteur, ce qui nuit au phénomène de conduction thermique et à la tenue mécanique de l'ensemble isolant. Il existe en outre une interface entre le cuivre et le métal de protection, à travers laquelle se produisent des phénomènes de diffusion d'un métal dans un autre qui réduisent l'efficacité, de la protection. Enfin, dans le. cas de conducteurs destinés, à être parcourus par des courants à haute fréquence, la conductibilité électrique superficielle du métal protecteur étant plus élevée que celle du cuivre, le courant se concentre encore plus à la surface du conducteur et entraîne un échauffement supplémentaire de l'émail.

La présente invention a pour but de procurer une pièce conductrice électrique à isolant résistant à des températures élevées, supérieures à 250°C, pendant de longues durées, de l'ordre de dizaines de milliers d'heures, et supportant même un certain temps des températures de 400 à 500°C, l'émail de revêtement étant alors judicieusement choisi parmi ceux résistant à ces températures, tels que les polymères hétérocycliques thermostables ou polymères organominéraux.

La pièce conductrice électrique selon l'invention est caractérisée en ce que son âme conductrice est obtenues par tréfilage d'une billette de cuivre revêtue d'une alliage cupro-aluminlum. De telles billettes sont connues, mais n'ont pas été utilisées jusqu'ici à la fabrication de conducteurs électriques.

Le procédé de fabrication de cette pièce conductrice est caractérisé en ce que l'on prépare son âme conductrice en soumettant une billette de cuivre revêtue d'un alliage cupro-aluminium à un ou plusieurs tréfilages à chaud réduisant son diamètre à une valeur comprise entre 13 et 8 mm, puis à une série de tréfilages à froid avec lubrification, De préférence, l'on effectue entre certains des tréfilages à froid des recuits sous vide ou sous gaz inerte.

A titre d'exemple, en partant d'une billette de cuivre de 80 mm de diamère, comportant en surface une épaisseur de 10 mm d'un alliage cupro-aluminium obtenu par diffusion sous vide et rectification de surface, on effectue un premier tréfilage à chaud à 700°-750°C pour amener le diamètre entre 13 et 8 mm.

En partant de barres de 8 mm tréfilées, on obtient du fil de 0,8 mm de diamètre par un étirage à froid en 15 à 20 passes, avec iubri- fication pr une huile épaisse telle que l'huile du type Antonol "TCH 1 " fabriquée par la Société Tréfimétaux et constituée par un mélange d'hydrocarbures polymérisés et d'esters d'acides gras. Pour éviter tout écrouissage du cupro-aluminium superficiel, il est nécessaire de procéder entre certains des étirages à froid à un recuit sous vide ou sous gaz inerte à -une température entre 650^{Q} et 750°C, la température et le temps de recuit étant fonction des diamètres de la barre ou du fil.

Un conducteur de ce genre de diamètre 0,8 mm possède une résistance électrique superficielle voisine de celle du cuivre (1,941 µΩ cm²/cm contre 1,724 µΩ cm²/cm). Son oxydation n'a lieu qu'à partir de 600°C avec un phénomène de saturation. Il peut être utilisé dans des machines tournantes pendant 20000 heures à 250°C.

Bien que le conducteur et son procédé de fabrication qui viennent d'être décrits à titre d'exemple correspondent à la variante préférée de l'invention, comprendra que diverses modifications peuvent leur être apportées sans sortir du cadre de l'invention, certaines opérations du procédé de fabrication pouvant être remplacées par d'autres qui joueraient un rôle technique analogue. En particulier, on peut partir d'une billette dont le rapport de l'épaisseur du revêtement d'alliage cupro-aluminium est supérieur ou inférieur à celui indiqué. On peut fabriquer de la même manière des conducteurs méplats. On peut également fabriquer par le même procédé toutes pièces conductrices utilisables dans l'industrie électrique, telles que des lames de collecteurs pour machines tournantes, des barres de cuivre pour alternateurs, stators ou rotors de machines tournantes.

## Revendications

1. Pièce conductrice électrique à isolation résistant à des températures supérieures à 250°C, caractérisée en ce que son àme conductrice est obtenue par tréfilage d'une billette de cuivre revêtue d'un alliage cupro-aluminium.

2. Procédé de fabrication d'une pièce conductrice électrique selon la revendication 1, caractérisé en ce que l'on prépare son àme conductrice en soumettant une billette de cuivre revêtue d'un alliage cupro-aluminium à un ou plusieurs tréfilages à chaud réduisant son diamètre jusqu'au moins à une valeur comprise entre 13 et 8 mm, puis à une série de tréfilages à froid avec lubrification.

3. Procédé selon la revendication 2, caractérisé en ce que l'on effectue entre certains des tréfilages à froid des recuits sous vide ou sous gaz inerte.

## Patentansprüche

1. Elektrisch leitendes Teil mit einer bei einer Temperatur über 250°C beständigen Isolation, dadurch gekennzeichnet, daß seine leitende Seele durch Ziehen eines mit einer Legierung aus Kupfer-Aluminium umhüllten Kupferrohlings erhalten wird.

2. Herstellungsverfahren für ein elektrisch leitendes Teil nach Anspruch 1, dadurch gekennzeichnet, daß man seine leitende Seele vorbereitet, indem man einen mit einer Kupfer-Aluminium-Legierung umhüllten Kupferrohling einem oder mehreren Warmziehvorgängen, die seinen Durchmesser auf mindestens einen Wert zwischen 13 und 8 mm reduziert, und dann einer Serie von Kaltziehvorgängen mit Schmierung unterzieht.

3. Procede selon la revendication 2, caracgekennzeichnet, daß man zwischen einzelnen Kalziehvorgängen das Zwischenprodukt unter Vakuum oder Inertgas ermwärmt.

## Claims

1. Electrically conductive part withstanding temperatures of more than 250°C, characterized in that its conductive core is obtained by drawing a copper billet coated with a copper-aluminium alloy.

2. A method of manufacturing an electrically conductive part according to claim 1, characterized in that the conductive core is prepared by subjecting a copper billet coated with a copper-aluminium alloy to one or several hot- drawing operations reducing its diameter to at least a value between 13 and 8 mm, then to a series of cold-drawing operations with lubrication.

3. A method according to claim 2, characterized in that between certain cold-drawing operations, an annealing operation under vacuum or an inert gas atmosphere is carried out.
